# EUROPÄISCHE PATENTSCHRIFT

(11) **EP 2 066 827 B1**
(45) Veröffentlichungstag und Bekanntmachung des Hinweises auf die Patenterteilung: **02.02.2011**
(21) Anmeldenummer: 06805371.9
(22) Anmeldetag: 29.09.2006
(51) Int. Cl.: C23C 24/04, C23C 30/00

(54) **VERFAHREN UND VORRICHTUNG ZUR ABSCHEIDUNG EINER NICHTMETALLISCHEN BESCHICHTUNG MITTELS KALTGAS-SPRITZEN**
METHOD AND DEVICE FOR DEPOSITING A NON-METALLIC COATING BY MEANS OF COLD-GAS SPRAYING
PROCEDE ET DISPOSITIF DE DEPOT D'UN REVETEMENT NON METALLIQUE PAR PROJECTION A GAZ FROID

(43) Veröffentlichungstag der Anmeldung: 10.06.2009
(73) Patentinhaber: SIEMENS AKTIENGESELLSCHAFT, 80333 München (DE)
(72) Erfinder: JANZ, Dirk, 13156 Berlin (DE); JENSEN, Jens Dahl, 14050 Berlin (DE); KLINGEMANN, Jens, 12524 Berlin (DE); KRÜGER, Ursus, 14089 Berlin (DE); KÖRTVELYESSY, Daniel, 13469 Berlin (DE); LÜTHEN, Volkmar, 12157 Berlin (DE); REICHE, Ralph, 13465 Berlin (DE); STIER, Oliver, 12163 Berlin (DE)
(86) Internationale Anmeldenummer: PCT/DE2006/001751
(87) Internationale Veröffentlichungsnummer: WO 2008/037237

(56) Entgegenhaltungen:
- WO-A-2005/061116
- DE-B3-102004 059 716
- US-A1- 2006 090 593
- US-A1- 2006 093 736

## Beschreibung

Die Erfindung betrifft ein Verfahren und eine Vorrichtung zur Abscheidung einer nichtmetallischen, insbesondere keramischen Beschichtung auf einem Substrat mittels Kaltgas-Spritzen, gemäß den Oberbegriffen der Ansprüche 1 und 16.

Kaltgas-Spritzen ist ein Beschichtungsverfahren, mit dem metallische Schichten, wie etwa Kupfer, Silber, Aluminium und dergleichen auf ein Substrat, etwa ein zu beschichtendes Werkstück, abgeschieden werden können.

Keramische Schichten können durch Kaltgas-Spritzen nur bedingt über das Abscheiden so genannter Kompositschichten hergestellt werden. Hierbei werden keramische Partikel in größere metallische Partikel eingebettet und auf diese Weise mit auf das Substrat abgeschieden. Durch geeignetes Tempern der so abgeschiedenen Schichten kann durch die Temperatur-Induzierte Diffusion von keramischen Partikeln und metallischer Matrix eine keramische Schicht erzeugt werden.

Aus DE 10 2004 059 716 B3 ist ein Verfahren zum Kaltgas-Spritzen bekannt. Dabei wird eine Trägergasströmung erzeugt, in welche Partikel eingebracht werden. Die kinetische Energie der Partikel führt zu einer Schichtbildung auf einem Substrat. Das Substrat weist dabei eine Gefügetextur auf, die auf die sich ausbildende Schicht übertragen wird. Durch eine geeignete Zusammensetzung der Partikel lässt sich dadurch eine hochtemperatursupraleitende Schicht auf dem Substrat erzeugen. Auch hier ist ein anschließendes Tempern des mit der Schicht versehenen Substrats vorgesehen.

Im Gegensatz zu den typischen thermischen oder auch Plasma-Spritzverfahren, wie etwa Vakuumplasmaspritzen (Vacuum Plasma Spraying; VPS) atmosphärischem Plasmasmaspritzen (Atmospheric Plasma Spraying; APS), Hochgeschwindigkeitsflammspritzen (High Velocity Oxy-Fuel Flame Spraying; HVOF) können beim Kaltgas-Spritzverfahren nicht direkt keramische Partikel verwendet werden, da diese im Allgemeinen nicht auf dem Substrat haften. Gemäß der WO 2005/061116 A1 wird diesbezüglich vorgeschlagen, die keramischen Partikel mit einem Hilfsgas zu vermischen und vor der Verarbeitung vorzuheizen.

Eine Aufgabe der Erfindung ist es, ein verberssertes Verfahren anzugeben, mit dem es möglich ist, auch nichtmetallische Schichten, insbesondere keramische Schichten mittels Kaltgas-Spritzen auf einem Substrat oder Werkstück abzuscheiden.

Die Aufgabe wird gelöst durch ein Verfahren nach den Merkmalen des Anspruchs 1, und eine Vorrichtung nach den Merkmalen des Anspruchs 13. Vorteilhafte Weiterbildungen der Erfindung ergeben sich aus den abhängigen Ansprüchen und der nachfolgenden Beschreibung.

Ein erster Gegenstand der Erfindung betrifft ein Verfahren zur Abscheidung einer nichtmetallischen, insbesondere keramischen Beschichtung auf einem Substrat mittels Kaltgas-Spritzen. Das erfindungsgemäße Verfahren umfasst die Verfahrensschritte:
- Erzeugen einer mindestens ein Reaktivgas umfassenden Reaktivgasströmung,
- Injektion von aus mindestens einem zur Erzeugung eines nichtmetallischen, insbesondere keramischen Beschichtungswerkstoffs durch Reaktion mit dem Reaktivgas erforderlichen Material bestehenden Partikeln in die Reaktivgasströmung, so dass eine Gemischströmung aus Reaktivgas und Partikeln entsteht,
- Erzeugung von eine Bildung des Beschichtungswerkstoffs aus dem Reaktivgas und den Partikeln initiierenden Reaktivgasradikalen in der Gemischströmung,
- Richten der Reaktivgasradikale und Partikel umfassenden Gemischströmung auf eine zu beschichtende Oberfläche eines Substrats, so dass sich auf der Oberfläche des Substrats eine aus einer chemischen Verbindung des Materials der Partikel mit dem Reaktivgas bestehende, bzw. eine durch eine chemische Verbindung des Materials der Partikel mit dem Reaktivgas entstehende nichtmetallische, insbesondere keramische Beschichtung abscheidet.

Die Reaktivgasströmung kann dabei ein zum Kaltgas-Spritzen üblicherweise verwendetes Trägergas umfassen. So ist beispielsweise denkbar, dass die Reaktivgasströmung ein zum Kaltgas-Spritzen üblicherweise verwendetes Trägergas sowie ein dem Trägergas beigemengtes Reaktivgas umfasst. Ebenfalls ist denkbar, dass das Trägergas selbst das Reaktivgas ist. Die Reaktivgasströmung kann beispielsweise dadurch erzeugt werden, indem ein in einem Behälter unter Druck stehendes Reaktivgas oder eine Mischung aus Reaktivgas und Trägergas beispielsweise durch eine Rohr- oder Schlauchleitung oder dergleichen aus dem Behälter ausströmt.

Das erfindungsgemäße Verfahren erweitert das klassische Kaltgas-Spritzen um die Möglichkeit, nichtmetallische, insbesondere keramische Beschichtungen auf einem Substrat abzuscheiden. Bei der Durchführung des erfindungsgemäßen Verfahrens können beispielsweise zur Erzeugung keramischer Beschichtungen zunächst wie beim klassischen Kaltgas-Spritzverfahren metallische Pulver als Partikel verwendet werden. Um eine keramische Beschichtung zu bilden, muss das Material der Partikel mit einer anderen chemischen Substanz reagieren und eine chemische Verbindung eingehen. Hierzu wird ein Reaktivgas verwendet, welches bei einer chemischen Reaktion mit dem Material der Partikel die gewünschte keramische Beschichtung ergibt. Als Reaktivgas eignen sich beispielsweise Stickstoff oder Sauerstoff. Auch andere Reaktivgase zur Erzeugung beispielsweise von Karbiden sind denkbar. Um eine Reaktion der metallischen Partikel mit dem Reaktivgas zu ermöglichen und um die Bildung einer keramischen Beschichtung zu initiieren, wird einem auch beim klassischen Kaltgas-Spritzen verwendbaren Trägergas das Reaktivgas zugemischt. Das alleinige Beimischen des im Allgemeinen inerten Reaktivgases zum Trägergas reicht jedoch nicht aus, um beispielsweise Metallnitridverbindungen wie etwa Titannitrid (TiN) zu erzeugen. Hierzu sieht das erfindungsgemäße Verfahren vor, zusätzlich eine Aktivierung des Reaktivgases durch Erzeugung von Reaktivgasradikalen in der Partikel und Reaktivgas umfassenden Gemischströmung vorzunehmen. Hierzu wird die die Partikel enthaltende Gemischströmung beispielsweise unmittelbar nach Austritt aus einer Düse auf dem Weg zum Substrat beispielsweise durch ein hochfrequentes elektromagnetisches Feld, etwa durch Mikrowellen und/oder UV-Licht geleitet. Dies führt zu einer gezielten Aktivierung des Reaktivgases, bei der aus den Reaktivgasmolekülen Reaktivgasradikale entstehen. Die hochreaktiven Reaktivgasradikale initiieren die Bildung von chemischen Verbindungen zwischen den Partikeln und dem Reaktivgas, wodurch eine keramische Beschichtung auf dem Substrat abgeschieden wird.

Erfindungsgemäß ist vorgesehen, dass die Erzeugung der Reaktivgasradikale in der Gemischströmung durch Anregen der Reaktivgasmoleküle in der Gemischströmung mittels elektromagnetischer Strahlung mit zur Aufspaltung der Reaktivgasmoleküle in Reaktivgasradikale geeigneter Frequenz und Flussdichte erfolgt. Die elektromagnetische Strahlung kann dabei in ihrer Frequenz gezielt auf die zu aktivierenden Reaktivgasmoleküle, die in Reaktivgasradikale aufgespaltet werden sollen, abgestimmt werden. Dass das Anregen der Reaktivgasmoleküle in der Gemischströmung erfolgt mittels elektromagnetischer Hochfrequenz- und/oder Mikrowellen und/oder ultraviolettem Licht, und/oder Laserlicht. All diese Quellen elektromagnetischer Wellen sind frei verfügbar und erlauben somit eine kostengünstige Umsetzung des erfindungsgemäßen Verfahrens.

Gemäß einer vorteilhaften Ausgestaltung der Erfindung umfasst das Verfahren den zusätzlichen Verfahrensschritt einer Expansion der Gemischströmung nach der Injektion der Partikel in die Reaktivgasströmung und vor der Erzeugung der Reaktivgasradikale in der Gemischströmung. In der expandierten Strömung lassen sich leichter und unter geringerem Energieeinsatz Reaktivgasradikale erzeugen. Dabei ist denkbar, dass die Expansion in einer Laval-Düse erfolgt. Eine Laval-Düse eignet sich besonders zur Expansion von Unterschallströmungen kalter, gasförmiger Fluide. Vorzugsweise erfolgt die Expansion in eine Umgebung mit einem Druckniveau unterhalb der Normalbedingungen. Hierdurch kann der statische Druck in der Gemischströmung noch weiter abgesenkt werden, wodurch die Bildung von Reaktivgasradikalen noch leichter und unter noch geringerem Energieeinsatz möglich ist.

Gemäß einer anderen vorteilhaften Ausgestaltung der Erfindung umfasst das Verfahren den zusätzlichen Verfahrensschritt einer Zufuhr zusätzlichen Reaktivgases zur zu beschichtenden Oberfläche des Substrats. Die Reaktion zwischen den Partikeln und dem Reaktivgas findet nur in begrenztem Umfang während des Transports der Gemischströmung zur zu beschichtenden Oberfläche statt. Die Reaktion zwischen Partikeln und Reaktivgas findet überwiegend beim Auftreffen der Partikel auf das Substrat statt. Deshalb stellt die Zumischung bzw. Zugabe von Reaktivgas im Bereich der zu beschichtenden Oberfläche durch einen hohen Partialdruck an aktivierbarem Reaktivgas sicher, so dass eine vollständige Reaktion zwischen Partikeln und Reaktivgas zum Beschichtungswerkstoff an der Oberfläche des Substrats erfolgt.

Eine vorteilhafte Ausgestaltung des erfindungsgemäßen Verfahrens sieht vor, dass die Partikel agglomerierte Nanopartikel sind. Die Reaktion von Reaktivgas und metallischen Partikeln läuft um so vollständiger ab, je größer die aktive Oberfläche der Partikel im Verhältnis zu deren Masse ist. Die Verwendung agglomerierter Nanopartikel führt somit zuverlässig zur Erzeugung einer vollständig reagierten Beschichtung.

Eine andere vorteilhafte Ausgestaltung des erfindungsgemäßen Verfahrens sieht vor, dass die Reaktivgasströmung ein zum Kaltgas Spritzen geeignetes Trägergas umfasst. Dabei ist denkbar, dass das Trägergas selbst das Reaktivgas ist. Ebenso kann dem Trägergas das Reaktivgas beigemischt sein. Vorzugsweise umfasst das Reaktivgas Stickstoff. Ebenso kann das Reaktivgas Sauerstoff umfassen.

Eine besonders vorteilhafte Ausgestaltung des erfindungsgemäßen Verfahrens sieht vor, dass die Partikel wenigstens teilweise mindestens ein Metall umfassen, welches durch Reaktion mit dem Reaktivgas bzw. mit den Reaktivgasradikalen einen nichtmetallischen, insbesondere keramischen Beschichtungswerkstoff bildet.

Ein zweiter Gegenstand der Erfindung betrifft eine Vorrichtung zur Abscheidung einer nichtmetallischen, insbesondere keramischen Beschichtung auf einem Substrat mittels Kaltgas-Spritzen. Die erfindungsgemäße Vorrichtung umfasst,
- Mittel zum Erzeugen einer mindestens ein Reaktivgas umfassenden Reaktivgasströmung,
- Mittel zur Injektion von aus mindestens einem zur Erzeugung eines gewünschten nichtmetallischen, insbesondere keramischen Beschichtungswerkstoffs durch Reaktion mit dem Reaktivgas erforderlichen Material bestehenden Partikeln in die Reaktivgasströmung, so dass eine Gemischströmung aus Reaktivgas und Partikeln entsteht,
- Mittel zur Erzeugung von eine Bildung des Beschichtungswerkstoffs aus dem Reaktivgas und den Partikeln initiierenden Reaktivgasradikalen in der Gemischströmung,
- Mittel zum Richten der Reaktivgasradikale und Partikel umfassenden Gemischströmung auf eine zu beschichtende Oberfläche eines Substrats, so dass sich auf der Oberfläche des Substrats eine aus einer chemischen Verbindung des Materials der Partikel mit dem Reaktivgas bestehende, bzw. eine durch eine chemische Verbindung des Materials der Partikel mit dem Reaktivgas entstehende, nichtmetallische, insbesondere keramische Beschichtung abscheidet.

Die erfindungsgemäße Vorrichtung ermöglicht die Durchführung eines oben beschriebenen erfindungsgemäßen Verfahrens und erlaubt so, die Vorteile des erfindungsgemäßen Verfahrens zu nutzen.

Eine vorteilhafte Ausgestaltung der erfindungsgemäßen Vorrichtung sieht Mittel zur Expansion der Gemischströmung nach der Injektion der Partikel in die Reaktivgasströmung und vor der Erzeugung der Reaktivgasradikale in der Gemischströmung vor. Dies ist vorteilhaft, weil hierdurch die vollständigen Partikeloberflächen in die Reaktionskinetik eingehen. Die Mittel zur Expansion der Gemischströmung können beispielsweise eine Laval-Düse umfassen.

Die Mittel zur Erzeugung der Reaktivgasradikale in der Gemischströmung umfassen erfindungsgemäß einen auf die Gemischströmung einwirkenden elektromagnetischen Hochfrequenz- und/ oder Mikrowellengenerator und/oder eine ultraviolettes Licht aussendende Lichtquelle und/oder Laserlichtquelle.

Eine andere vorteilhafte Ausgestaltung der erfindungsgemäßen Vorrichtung sieht Mittel zur zusätzlichen Zufuhr von Reaktivgas zur zu beschichtende Oberfläche des Substrats vor. Dies ist vorteilhaft, um eine vollständige Reaktion zwischen Partikeln und Reaktivgas zum Beschichtungswerkstoff zu gewährleisten.

Die Erfindung wird nachfolgend anhand der Zeichnung erläutert. Dabei zeigt:
- Fig. 1: eine schematische Darstellung einer erfindungsgemä- ßen Vorrichtung zur Ausführung eines erfindungsge- mäßen Verfahrens.

Eine in Fig. 1 dargestellte Vorrichtung 1 zur Abscheidung einer keramischen Beschichtung auf einem Substrat 2 mittels Kaltgas-Spritzen umfasst eine Mischkammer 3, welcher ein Reaktivgas zugeführt wird. Das Reaktivgas wird der Mischkammer aus einem nicht dargestellten Behälter zugeführt, in dem ein höherer Druck herrscht, als an der zu beschichtenden Oberfläche des Substrats 2. Hierdurch bildet sich beim Eintritt in die Mischkammer 3 eine Reaktivgasströmung 5 aus. In der Mischkammer 3 werden der Reaktivgasströmung 5 Partikel 4 zugeführt, welche aus einem zur Erzeugung eines gewünschten keramischen Beschichtungswerkstoffs durch Reaktion mit dem Reaktivgas erforderlichen Material bestehen. Hierdurch entsteht am Austritt der Mischkammer 3 eine Gemischströmung aus Reaktivgas und Partikeln 4. Im Anschluss an die Mischkammer ist eine Laval-Düse 6 angeordnet, in der die Gemischströmung aus Reaktivgas und Partikeln 4 expandiert wird. Ein sich an die Laval-Düse 6 anschließender Mikrowellengenerator 7 dient der Erzeugung von eine Bildung des Beschichtungswerkstoffs aus dem Reaktivgas und den Partikeln initiierenden Reaktivgasradikalen in der Gemischströmung. Direkt im Anschluss an den Mikrowellengenerator 7 trifft die Reaktivgasradikale und Partikel 4 umfassende Gemischströmung auf eine zu beschichtende Oberfläche des Substrats 2, so dass sich auf der Oberfläche des Substrats 2 eine aus einer chemischen Verbindung des Materials der Partikel 4 mit dem Reaktivgas bestehende, bzw. eine durch eine chemische Verbindung des Materials der Partikel 4 mit dem Reaktivgas entstehende, keramische Beschichtung abscheidet.

Bei der vorliegenden Erfindung können zunächst wie beim klassischen Kaltgas-Spritzverfahren ein Trägergas und metallische Pulver als Partikel verwendet werden. Um eine Reaktion der metallischen Partikel mit einem Reaktivgas, wie etwa molekularem Sauerstoff O₂ oder molekularen Stickstoff N₂ zu ermöglichen und damit die Bildung keramischer Schichten zu initiieren, wird dem Trägergas ein Reaktivgas, beispielsweise molekularer Sauerstoff O₂ zugemischt.

Wie nachfolgend am Beispiel von Stickstoff N als reaktivem Partner demonstriert, reicht das alleinige Beimischen des im Allgemeinen inerten Stickstoffgases zum Trägergas, bzw. die Verwendung von Stickstoff als Trägergas, das gleichzeitig das Reaktivgas ist, nicht aus, um beispielsweise Metallnitridverbindungen wie etwa Titannitrid TiN zu erzeugen. Um dies zu ermöglichen wird erfindungsgemäß zusätzlich eine Aktivierung des Reaktivgases vorgenommen. Hierzu wird die die Partikel enthaltende Gemischströmung unmittelbar nach Verlassen der Laval-Düse 6 auf dem Weg zum Substrat 2 beispielsweise durch ein hochfrequentes elektromagnetisches Feld, welches beispielsweise durch Mikrowellen, ultraviolettes Licht oder dergleichen erzeugt sein kann, geleitet. Dies führt zu einer gezielten Aktivierung des eingesetzten Reaktivgases, wodurch die Reaktivgasmoleküle zu Reaktivgasradikalen aufgespalten werden. Die dann hochreaktiven Reaktivgasradikale ermöglichen die Bildung chemischer Verbindungen zwischen den metallischen Partikeln 4 und dem Reaktivgas zu Metallreaktivgasverbindungen wie etwa Titannitrid TiN, Titanoxid TiO2 und dergleichen. Dabei kann das Reaktivgas natürlich auch zusätzlich am Substrat 2 angeboten werden, da die Reaktion der metallischen Partikel 4 mit dem Reaktivgas nur in geringem Umfang während des Transports in der die Mischkammer 3, die Laval-Düse 6 und den Mikrowellengenerator 7 umfassenden erfindungsgemäßen Vorrichtung 1, sondern vielmehr hauptsächlich beim Auftreffen der Partikel 4 auf dem Substrat 2 stattfindet. Die Zumischung des Reaktivgases zum Trägergas des Kaltgasprozesses ist dabei vorteilhaft, da damit ein hoher Partialdruck an aktivierbarem Reaktivgas am Substrat 2 gewährleistet werden kann.

Wichtig ist hervorzuheben, dass die Reaktion von Reaktivgas und metallischen Partikeln 4 um so vollständiger abläuft, je größer die aktive Oberfläche der Partikel 4 im Verhältnis zu deren Masse ist. Vorzugsweise werden deshalb agglomerierte Nanopartikel als Partikel 4 verwendet, wodurch eine vollständig reagierte Beschichtung auf dem Substrat 2 entstehen.

Vorteile der Erfindung werden nachfolgend am Beispiel von Titannitrid TiN dargelegt. Mittels Kaltgas-Spritzverfahren können kostengünstig sehr dicke, bis zu einigen Millimeter Schichtdicke aufweisende Verschleißschutzschichten hergestellt werden, die in ihren Eigenschaften denen mittels physikalischer Gasphasenabscheidung (Physical Vapor Deposition; PVD) erzeugten gleichkommen, gleichzeitig aber eine um den Faktor 100 größere Schichtdicke aufweisen können. Somit erschließt die Erfindung komplett neue Anwendungsfelder im Bereich des Verschleißschutzes. Die Erfindung ermöglicht ebenfalls die Abscheidung hochwertiger oxidischer Schichten, insbesondere auch die Abscheidung von Hochtemperatursupraleiter-Materialien (HTSL-Materialien). Das Aktivieren des Reaktivgases unterstützt hierbei nicht nur die Bildung der gewünschten Phase, sondern erhöht insbesondere auch ihre Bildungsgeschwindigkeit. Letzteres führt zu kommerziell lukrativen Prozessen für die Herstellung supraleitend beschichteter Bänder, welche das Ausgangsmaterial für eine Vielzahl von elektrotechnischen Komponenten, wie etwa für Werkstoffe mit Formgedächtnis (Shape Memory Efffect; SME), Generatoren, Transformatoren, supraleitende Stromregulatoren bzw. -begrenzer und dergleichen darstellt.

## Patentansprüche

1. Verfahren zur Abscheidung einer nichtmetallischen, insbesondere keramischen Beschichtung auf einem Substrat (2) mittels Kaltgas-Spritzen, mit den Verfahrensschritten:
- Erzeugen einer mindestens ein Reaktivgas umfassenden Reaktivgasströmung (5),
- Injektion von aus mindestens einem zur Erzeugung eines nichtmetallischen, insbesondere keramischen Beschichtungswerkstoffs durch Reaktion mit dem Reaktivgas erforderlichen Material bestehenden Partikeln (4) in die Reaktivgasströmung (5), so dass eine Gemischströmung aus Reaktivgas und Partikeln (4) entsteht,
- Richten der Gemischströmung auf eine zu beschichtende Oberfläche eines Substrats (2), so dass sich auf der Oberfläche des Substrats (2) eine nichtmetallische, insbesondere keramische Beschichtung abscheidet,
**gekennzeichnet durch** den Verfahrensschritt:
- Erzeugung von Reaktivgasradikalen in der Gemischströmung, wobei die Erzeugung der Reaktivgasradikale in der Gemischströmung **durch** Anregen der Reaktivgasmoleküle mittels mittels elektromagnetischer Hochfrequenz- und/oder Mikrowellen und/oder ultraviolettem Licht, und/oder Laserlicht erfolgt.

2. Verfahren nach Anspruch 1
**gekennzeichnet durch** den zusätzlichen Verfahrensschritt:
- Expansion der Gemischströmung nach der Injektion der Partikel (4) in die Reaktivgasströmung (5) und vor der Erzeugung der Reaktivgasradikale in der Gemischströmung.

3. Verfahren nach Anspruch 2,
**dadurch gekennzeichnet,**
**dass** die Expansion in einer Laval-Düse (6) erfolgt.

4. Verfahren nach Anspruch 2 oder 3,
**dadurch gekennzeichnet,**
**dass** die Expansion in eine Umgebung mit einem Druckniveau unterhalb der Normalbedingungen erfolgt.

5. Verfahren nach einem der vorhergehenden Ansprüche,
**gekennzeichnet durch** den zusätzlichen Verfahrensschritt:
- Zufuhr zusätzlichen Reaktivgases zur zu beschichtenden Oberfläche des Substrats (2).

6. Verfahren nach einem der vorhergehenden Ansprüche,
**dadurch gekennzeichnet,**
**dass** die Partikel (4) agglomerierte Nanopartikel sind.

7. Verfahren nach einem der vorherigen Ansprüche,
**dadurch gekennzeichnet,**
**dass** die Reaktivgasströmung (5) ein zum Kaltgas Spritzen geeignetes Trägergas umfasst.

8. Verfahren nach Anspruch 7,
**dadurch gekennzeichnet,**
**dass** das Trägergas selbst das Reaktivgas ist.

9. Verfahren nach Anspruch 7,
**dadurch gekennzeichnet,**
**dass** dem Trägergas das Reaktivgas beigemischt ist.

10. Verfahren nach einem der Ansprüche 7 bis 9,
**dadurch gekennzeichnet,**
**dass** das Reaktivgas Stickstoff umfasst.

11. Verfahren nach einem der Ansprüche 7 bis 10,
**dadurch gekennzeichnet,**
**dass** das Reaktivgas Sauerstoff umfasst.

12. Verfahren nach einem der vorhergehenden Ansprüche,
**dadurch gekennzeichnet,**
**dass** die Partikel (4) wenigstens teilweise mindestens ein Metall umfassen, welches durch chemische Reaktion mit dem Reaktivgas einen nichtmetallischen, insbesondere keramischen Beschichtungswerkstoff bildet.

13. Vorrichtung (1) zur Abscheidung einer nichtmetallischen, insbesondere keramischen Beschichtung auf einem Substrat mittels Kaltgas-Spritzen, aufweisend
- Mittel (3) zum Erzeugen einer mindestens ein Reaktivgas umfassenden Reaktivgasströmung (5),
- Mittel (3) zur Injektion von aus mindestens einem zur Erzeugung eines nichtmetallischen, insbesondere keramischen Beschichtungswerkstoffs durch Reaktion mit dem Reaktivgas erforderlichen Material bestehenden Partikeln (4) in die Reaktivgasströmung (5), so dass eine Gemischströmung aus Reaktivgas und Partikeln entsteht,
- Mittel zum Richten der Gemischströmung auf eine zu beschichtende Oberfläche eines Substrats (2), so dass sich auf der Oberfläche des Substrats (2) eine nichtmetallische, insbesondere keramische Beschichtung abscheidet, **gekennzeichnet durch**
- Mittel (7) zur Erzeugung von Reaktivgasradikalen in der Gemischströmung, wobei diese einen elektromagnetischen Hochfrequenz- und/oder Mikrowellengenerator (7) und/oder eine ultraviolettes Licht aussendende Lichtquelle und/oder Laserlichtquelle umfasst.

14. Vorrichtung nach Anspruch 13,
**gekennzeichnet durch,**
Mittel (6) zur Expansion der Gemischströmung nach der Injektion der Partikel (4) in die Reaktivgasströmung (5) und vor der Erzeugung der Reaktivgasradikale in der Gemischströmung.

15. Vorrichtung nach Anspruch 13 oder 14,
**dadurch gekennzeichnet,**
**dass** die Mittel zur Expansion der Gemischströmung eine Laval-Düse (6) umfassen.

16. Vorrichtung nach einem der Ansprüche 13 bis 15,
**gekennzeichnet durch,**
Mittel zur zusätzlichen Zufuhr von Reaktivgas zur zu beschichtende Oberfläche des Substrats (2).

## Claims

1. Method for depositing a nonmetallic, in particular ceramic, coating on a substrate (2) by means of cold gas spraying, with the method steps:
- generating a reactive gas flow (5) comprising at least one reactive gas,
- injecting particles (4), consisting of at least one material which is required for the generation of a nonmetallic, in particular ceramic, coating material by reaction with the reactive gas, into the reactive gas flow (5) so as to create a mixture flow of reactive gas and particles (4),
- directing the mixture flow onto a surface, which is to be coated, of a substrate (2), so that a nonmetallic, in particular ceramic, coating is deposited on the surface of the substrate (2),
**characterized by** the method step:
- generating reactive gas radicals in the mixture flow, the reactive gas radicals being generated in the mixture flow by exciting the reactive gas molecules by means of electromagnetic radiofrequency waves and/or microwaves and/or ultraviolet light, and/or laser light.

2. Method according to Claim 1, **characterized by** the additional method step:
- expanding the mixture flow after injection of the particles (4) into the reactive gas flow (5) and before generation of the reactive gas radicals in the mixture flow.

3. Method according to Claim 2, **characterized in that** the expansion is carried out in a Laval nozzle (6).

4. Method according to Claim 2 or 3, **characterized in that** the expansion is carried out in an environment with a pressure level below standard conditions.

5. Method according to one of the preceding claims, **characterized by** the additional method step:
- delivering additional reactive gas to the surface, which is to be coated, of the substrate (2).

6. Method according to one of the preceding claims, **characterized in that** the particles (4) are agglomerated nanoparticles.

7. Method according to one of the preceding claims, **characterized in that** the reactive gas flow (5) comprises a carrier gas suitable for cold gas spraying.

8. Method according to Claim 7, **characterized in that** the carrier gas itself is the reactive gas.

9. Method according to Claim 7, **characterized in that** the reactive gas is added to the carrier gas.

10. Method according to one of Claims 7 to 9, **characterized in that** the reactive gas comprises nitrogen.

11. Method according to one of Claims 7 to 10, **characterized in that** the reactive gas comprises oxygen.

12. Method according to one of the preceding claims, **characterized in that** at least some of the particles (4) comprise at least one metal which forms a nonmetallic, in particular ceramic, coating material by chemical reaction with the reactive gas.

13. Device (1) for depositing a nonmetallic, in particular ceramic, coating on a substrate by means of cold gas spraying, having
- means (3) for generating a reactive gas flow (5) comprising at least one reactive gas,
- means (3) for injecting particles (4), consisting of at least one material which is required for the generation of a nonmetallic, in particular ceramic, coating material by reaction with the reactive gas, into the reactive gas flow (5) so as to create a mixture flow of reactive gas and particles,
- means for directing the mixture flow onto a surface, which is to be coated, of a substrate (2), so that a nonmetallic, in particular ceramic, coating is deposited on the surface of the substrate (2),
**characterized by**
- means (7) for generating reactive gas radicals in the mixture flow, these means comprising an electromagnetic radiofrequency and/or microwave generator (7) and/or a light source emitting ultraviolet light and/or a laser light source.

14. Device according to Claim 13, **characterized by** means (6) for expanding the mixture flow after injection of the particles (4) into the reactive gas flow (5) and before generation of the reactive gas radicals in the mixture flow.

15. Device according to Claim 13 or 14, **characterized in that** the means for expanding the mixture flow comprise a Laval nozzle (6).

16. Device according to one of Claims 13 to 15, **characterized by** means for additionally delivering reactive gas to the surface, which is to be coated, of the substrate (2).

## Revendications

1. Procédé de dépôt d'un revêtement non métallique, notamment céramique, sur un substrat ( 2 ), au moyen d'une projection par gaz froid, comprenant les stades de procédé, dans lesquels :
- on produit un courant ( 5 ) de gaz réactif comprenant au moins un gaz réactif,
- on injecte dans le courant ( 5 ) de gaz réactif des particules ( 4 ) constituées en au moins un matériau nécessaire pour produire, par réaction avec le gaz réactif, un matériau de revêtement non métallique, notamment céramique, de manière à créer un courant de mélange de gaz réactif et de particules ( 4 ),
- on dirige un courant de mélange sur une surface à revêtement d'un substrat ( 2 ) de manière à ce qu'un revêtement non métallique, notamment en céramique, se dépose sur la surface du substrat ( 2 ),
**caractérisé par** le stade de procédé :
- on produit des radicaux de gaz réactif dans le courant de mélange, la production des radicaux de gaz réactif s'effectuant dans le courant de mélange par excitation de molécules de gaz réactif au moyen d'ondes électromagnétiques de haute fréquence et/ou de micro-ondes et/ou de lumière ultraviolette et/ou de lumière laser.

2. Procédé suivant la revendication 1,
**caractérisé par** le stade de procédé supplémentaire :
- on détend le courant de mélange après la réaction des particules ( 4 ) dans le courant ( 5 ) de gaz réactif et avant la production de gaz réactif dans le courant de mélange.

3. Procédé suivant la revendication 2,
**caractérisé en ce que**
on effectue la détente dans une buse ( 6 ) Laval.

4. Procédé suivant la revendication 2 ou 3,
**caractérisé en ce que**
on effectue la détente dans une ambiance ayant un niveau de pression en dessous des conditions normales.

5. Procédé suivant l'une des revendications précédentes, **caractérisé par** le stade de procédé supplémentaire :
- on envoie du gaz réactif supplémentaire à la surface à revêtir du substrat ( 2 ).

6. Procédé suivant l'une des revendications précédentes,
**caractérisé en ce que**
les particules ( 4 ) sont des nanoparticules agglomérées.

7. Procédé suivant l'une des revendications précédentes,
**caractérisé en ce que**
le courant ( 5 ) de gaz réactif comprend un gaz porteur approprié à l'injection à gaz froid.

8. Procédé suivant la revendication 7,
**caractérisé en ce que**
le gaz porteur soi-même est le gaz réactif.

9. Procédé suivant la revendication 7,
**caractérisé en ce que**
le gaz réactif est mélangé au gaz porteur.

10. Procédé suivant l'une des revendications 7 à 9,
**caractérisé en ce que**
le gaz réactif comprend de l'azote.

11. Procédé suivant l'une des revendications 7 à 10,
**caractérisé en ce que**
le gaz réactif comprend de l'oxygène.

12. Procédé suivant l'une des revendications précédentes,
**caractérisé en ce que**
les particules ( 4 ) comprennent, au moins en partie, un métal, qui forme par réaction chimique avec le gaz réactif un matériau de revêtement non métallique, notamment céramique.

13. Dispositif ( 1 ) de dépôt d'un revêtement non métallique, notamment céramique, sur un substrat au moyen d'une injection à gaz froid, comprenant :
- des moyens ( 3 ) de production d'un courant ( 5 ) de gaz réactif comprenant au moins un gaz réactif,
- des moyens ( 3 ) d'injection dans le courant ( 5 ) de gaz réactif des particules (4) constituées d'au moins un matériau nécessaire à la production, par réaction sur le gaz réactif, d'un matériau de revêtement non métallique, notamment céramique de manière à créer un courant de mélange composé du gaz réactif,
- des moyens pour diriger le courant de mélange sur une surface à revêtir d'un substrat ( 2 ), de manière à ce qu'un revêtement non métallique, notamment céramique, se dépose sur la surface du substrat ( 2 ),
**caractérisé par**
- des moyens ( 7 ) de production de radicaux de gaz réactif dans le courant de mélange, ces moyens comprenant un générateur ( 7 ) de haute fréquence électromagnétique et/ou de micro-ondes et/ou une source lumineuse émettant de la lumière ultraviolette et/ou une source de lumière laser.

14. Dispositif suivant la revendication 13,
**caractérisé par**
des moyens ( 6 ) de détente du courant de mélange après l'injection des particules ( 4 ) dans le courant ( 5 ) de gaz réactif et avant la production des radicaux de gaz réactif dans le courant de mélange.

15. Dispositif suivant la revendication 13 ou 14,
**caractérisé en ce que**
les moyens de détente du courant de mélange comprennent une buse ( 6 ) Laval.

16. Dispositif suivant l'une des revendications 13 à 15,
**caractérisé par**
des moyens d'apport supplémentaire de gaz réactif à la surface à revêtir du substrat ( 2 ).
